# EUROPÄISCHE PATENTSCHRIFT

(11) **EP 3 408 417 B1**
(45) Veröffentlichungstag und Bekanntmachung des Hinweises auf die Patenterteilung: **13.04.2022**
(21) Anmeldenummer: 17703346.1
(22) Anmeldetag: 25.01.2017
(51) Int. Cl.: C21D 8/00, C21D 9/00, C21D 1/19, C21D 1/60, C21D 1/613, C21D 1/62, C21D 1/667, C21D 1/673

(54) **WÄRMEBEHANDLUNGSVERFAHREN**
HEAT TREATMENT METHOD
PROCÉDÉ DE TRAITEMENT THERMIQUE

(30) Priorität: 25.01.2016 DE 102016201024
(43) Veröffentlichungstag der Anmeldung: 05.12.2018
(62) Teilanmeldung aus: 21162238.6
(73) Patentinhaber: Schwartz GmbH, 52152 Simmerath (DE)
(72) Erfinder: REINARTZ, Andreas, 52156 Monschau (DE)
(74) Vertreter: Keenway Patentanwälte Neumann Heine Taruttis
(86) Internationale Anmeldenummer: PCT/EP2017/051514
(87) Internationale Veröffentlichungsnummer: WO 2017/129603

(56) Entgegenhaltungen:
- EP-A1- 2 548 975
- DE-A1-102010 049 205
- DE-A1-102014 201 259
- DE-B3-102008 021 492
- DE-B3-102010 048 209
- DE-B3-102013 010 946
- DE-B4-102010 049 205
- US-A1- 2014 345 753

## Beschreibung

Wärmebehandlung eines Stahlbauteils.

In der Technik besteht bei vielen Anwendungsfällen in unterschiedlichen Branchen der Wunsch nach hochfesten Metallblechteilen bei geringem Teilegewicht. Beispielsweise ist es in der Fahrzeugindustrie das Bestreben, den Kraftstoffverbrauch von Kraftfahrzeugen zu reduzieren und den CO₂ -Ausstoß zu senken, dabei aber gleichzeitig die Insassensicherheit zu erhöhen. Es besteht daher ein stark zunehmender Bedarf an Karosseriebauteilen mit einem günstigen Verhältnis von Festigkeit zu Gewicht. Zu diesen Bauteilen gehören insbesondere A- und B-Säulen, Seitenaufprallschutzträger in Türen, Schweller, Rahmenteile, Stoßstangenfänger, Querträger für Boden und Dach, vordere und hintere Längsträger. Bei modernen Kraftfahrzeugen besteht die Rohkarosse mit einem Sicherheitskäfig üblicherweise aus einem gehärteten Stahlblech mit ca. 1.500 MPa Festigkeit. Dabei werden vielfach Al-Sibeschichtete Stahlbleche verwendet. Zur Herstellung eines Bauteils aus gehärtetem Stahlblech wurde der Prozess des so genannten Presshärtens entwickelt. Dabei werden Stahlbleche zuerst auf Austenittemperatur erwärmt, dann in ein Pressenwerkzeug gelegt, schnell geformt und durch das wassergekühlte Werkzeug zügig auf weniger als Martensitstarttemperatur abgeschreckt. Dabei entsteht hartes, festes Martensitgefüge mit ca. 1.500 MPa Festigkeit. Ein solcherart gehärtetes Stahlblech weist aber nur eine geringe Bruchdehnung auf. Die kinetische Energie eines Aufpralls kann deshalb nicht ausreichend in Verformungswärme umgesetzt werden.

Für die Automobilindustrie ist es daher wünschenswert, Karosseriebauteile herstellen zu können, die mehrere unterschiedliche Dehnungs- und Festigkeitszonen im Bauteil aufweisen, so dass eher feste Bereiche (im Folgenden erste Bereiche) einerseits und eher dehnfähige Bereiche (im Folgenden zweite Bereiche) andererseits in einem Bauteil vorliegen. Einerseits sind Bauteile mit hoher Festigkeit grundsätzlich wünschenswert, um mechanisch hoch belastbare Bauteile mit geringem Gewicht zu erhalten. Auf der anderen Seite sollen auch hochfeste Bauteile partiell weiche Bereiche haben können. Dieses bringt die gewünschte, partiell erhöhte Deformierbarkeit im Crashfall. Nur damit kann die kinetische Energie eines Aufpralls abgebaut werden und so die Beschleunigungskräfte auf Insassen und das übrige Fahrzeug minimiert werden. Zudem erfordern moderne Fügeverfahren entfestigte Stellen, die das Fügen artgleicher oder unterschiedlicher Materialien ermöglichen. Oft müssen beispielsweise Falz- Crimp- oder Nietverbindungen zum Einsatz kommen, die verformbare Bereiche im Bauteil voraussetzen.

Dabei sollten die allgemeinen Ansprüche an eine Produktionsanlage weiterhin beachtet sein: so sollte es zu keiner Taktzeiteinbuße an der Presshärteanlage kommen, die Gesamtanlage sollte uneingeschränkt allgemein verwendet und schnell produktspezifisch umgerüstet werden können. Der Prozess sollte robust und wirtschaftlich sein und die Produktionsanlage nur minimalen Platz benötigen. Die Form und Kantengenauigkeit des Bauteils sollte hoch sein.

Aus der EP 2 548 975 A1 ist ein Verfahren zur Herstellung eines gehärteten metallischen Bauteils mit mindestens zwei Bereichen unterschiedliche Duktilität bekannt.

Bei allen bekannten Verfahren erfolgt die gezielte Wärmebehandlung des Bauteils in einem zeitintensiven Behandlungsschritt, der wesentlichen Einfluss auf die Taktzeit der gesamten Wärmebehandlungsvorrichtung hat.

Aufgabe der Erfindung ist es daher, ein Verfahren zur gezielten bauteilzonenindividuellen Wärmebehandlung eines Stahlbauteils anzugeben, wobei Bereiche unterschiedlicher Härte und Duktilität erzielbar sind, bei dem der Einfluss auf die Taktzeit der gesamten Wärmebehandlungsvorrichtung minimiert ist.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2 bis 5.

Das Stahlbauteil wird zunächst bis oberhalb Austenitisierungstemperatur AC3 erwärmt, damit sich das Gefüge vollständig in Austenit umwandeln kann. Bei einem nachfolgenden Härteprozess, beispielsweise dem Presshärteprozess wird dann derart schnell abgeschreckt, dass sich vorrangig martensitisches Gefüge ausbildet und Festigkeiten von rund 1.500 MPa erreicht werden. Das Abschrecken erfolgt dabei vorteilhafterweise aus dem vollständig austenitisierten Gefüge. Dazu muss spätestens nach Unterschreiten der Gefügeumwandlungsstarttemperatur ϑ₁, bei der Gefügeumwandlungen starten können, mit mindestens der unteren kritischen Abkühlgeschwindigkeit abgekühlt werden. Beispielsweise sollten bei dem üblicherweise zum Presshärten verwendeten Werkstoff 22MnB5 rund 660°C als Grenze ϑ₁ angesehen werden. Ein zumindest teilweise martensitisches Gefüge kann zwar auch noch entstehen, wenn die Abschreckung bei tieferer Temperatur startet, es ist aber dann eine reduzierte Festigkeit des Bauteils in diesem Bereich zu erwarten.

Dieser Temperaturverlauf ist beim Presshärteverfahren insbesondere für vollständig gehärtete Bauteile üblich.

Ein zweiter Bereich oder mehrere zweite Bereiche werden zunächst ebenfalls bis oberhalb der Austenitisierungstemperatur AC3 erwärmt, damit sich das Gefüge vollständig in Austenit umwandeln kann. Anschließend wird möglichst rasch innerhalb einer Behandlungszeit t_{B} bis zu einer Abkühlstopptemperatur ϑ₂ abgekühlt. Die Martensit-Starttemperatur liegt beispielsweise für 22MnB5 bei ca. 410 °C. Ein leichtes Einschwingen in Temperaturbereiche unterhalb der Martensitstarttemperatur ist ebenfalls möglich. Anschließend wird nicht weiter schnell abgekühlt, so dass sich mehrheitlich bainitisches Gefüge ausbildet. Diese Gefügeumwandlung erfolgt nicht schlagartig, sondern bedarf einer Behandlungszeit. Die Umwandlung erfolgt exotherm. Lässt man diese Umwandlung in beheizter Umgebung mit ähnlicher Temperatur wie bei der am Abkühlende vorhandenen Bauteiltemperatur, der Abkühlstopptemperatur ϑ₂, stattfinden, kann man die durch die Rekaleszenz verursachte Temperaturerhöhung im Bauteil deutlich erkennen. Durch Einstellung der Abkühlgeschwindigkeit und/oder der Temperatur, auf die abgekühlt wird, sowie der Verweilzeit bis zum Abpressen des Bauteils, lassen sich grundsätzlich die gewünschten Festigkeits- und Dehnungswerte einstellen, die zwischen der maximal erreichbaren Festigkeit des Gefüges im ersten Bereich und den Werten des unbehandelten Bauteils liegen. Untersuchungen haben gezeigt, dass ein Unterdrücken des Temperaturanstieges infolge der Rekaleszenz durch ein weiteres, erzwungenes Abkühlen eher nachteilig für die erreichbaren Dehnungswerte ist. Ein isothermes Halten auf der Abkühltemperatur scheint deshalb nicht vorteilhaft zu sein. Ein erneutes Erwärmen ist dagegen vorteilhaft.

In einer Ausführungsform werden der zweite Bereich oder die zweiten Bereiche in dieser Phase zusätzlich aktiv beheizt. Dies kann beispielsweise durch Wärmestrahlung erfolgen.

In einer Ausführungsform wird die Abkühlstopptemperatur ϑ₂ oberhalb der Martensit-Starttemperatur M_{S} gewählt.

In einer alternativen Ausführungsform wird die Abkühlstopptemperatur ϑ₂ unterhalb der Martensit-Starttemperatur M_{S} gewählt.

Die Wärmebehandlung der ersten und zweiten Bereiche ist prinzipiell unterschiedlich, wobei in erster Linie die Behandlung des zweiten Bereichs oder der zweiten Bereiche eine Abhängigkeit zur Behandlungsdauer hat. Erfindungsgemäß werden zweite Bereiche in einem ersten Ofen zur Erreichung der Austenitisierungstemperatur nachgeordneten Behandlungsstation innerhalb einer Behandlungszeit t_{B} von wenigen Sekunden partiell bis zur Abkühlstopptemperatur ϑ₂ abgekühlt. In dieser Behandlungsstation wird der erste Bereich beziehungsweise werden die ersten Bereiche nicht besonders behandelt.

Optional kann die Behandlungsstation zu diesem Zweck auch beheizt sein. Dazu kann beispielsweise die Wärmeeinbringung über Konvektion oder Wärmestrahlung verwendet werden.

Die Bauteile werden nach wenigen Sekunden in der Behandlungsstation, die zudem über eine Positioniervorrichtung verfügen kann, um die genaue Positionierung der unterschiedlichen Bereiche zu gewährleisten, in einen zweiten Ofen befördert, der vorzugsweise keine speziellen Vorrichtungen zur unterschiedlichen Behandlung der verschiedenen Bereiche besitzt. Es wird lediglich eine Ofentemperatur ϑ₄, d.h. eine im Wesentlichen homogene Temperatur ϑ₄ im gesamten Ofenraum, eingestellt, die in der Regel zwischen der Austenitisierungstemperatur AC3 und der minimalen Abschrecktemperatur liegt. Eine vorteilhafte Größe liegt beispielsweise zwischen 660°C und 850°C. So nähern sich die verschiedenen Bereiche der Temperatur ϑ₄ des zweiten Ofens an. Sofern die Temperaturverluste in den ersten Bereichen während des Aufenthaltes in der Behandlungsstation für die zweiten Bereiche so niedrig sind, dass die Temperatur nicht niedriger als die Temperatur ϑ₄ des zweiten Ofens fällt, nähert sich das Temperaturprofil der ersten Bereiche Art der Temperatur ϑ₄ des zweiten Ofens von oben her an. In einer vorteilhaften Ausführungsform ist die minimale Abkühltemperatur, d.h. die Abkühlstopptemperatur ϑ₂ in den Bereichen zweiter Art tiefer als die gewählte Temperatur ϑ₄ des zweiten Ofens. Insofern nähert sich das Temperaturprofil der zweiten Bereiche der Temperatur ϑ₄ des zweiten Ofens von unten her an. Durch diese Verfahrensführung nähern sich die Temperaturen der unterschiedlich behandelten Bereiche gegenseitig an.

Der erste oder die ersten Bereiche geben im zweiten Ofen Wärme ab, wenn sie mit höherer Temperatur als die Innentemperatur ϑ₄ des zweiten Ofens in den zweiten Ofen gelangen. Der zweite oder die zweiten Bereiche nehmen im zweiten Ofen Wärme auf. Dies erfordert in der Summe nur einen relativ geringen Bedarf an Heizleistung im zweiten Ofen. Gegebenenfalls kann während des Produktionsprozesses gänzlich auf eine weitere Beheizung verzichtet werden. So ist dieser Behandlungsschritt besonders energieeffizient. Als erster Ofen kann beispielsweise ein Durchlaufofen oder ein Batchofen, wie beispielsweise ein Kammerofen, vorgesehen sein. Durchlauföfen weisen in der Regel eine große Kapazität auf und sind für die Massenproduktion besonders gut geeignet, da sie sich ohne großen Aufwand beschicken und betreiben lassen.

Die Behandlungsstation kann eine Vorrichtung zum schnellen Abkühlen eines oder mehrerer zweiter Bereiche des Stahlbauteils aufweisen. Bevorzugt weist die Vorrichtung eine Düse zum Anblasen des oder der zweiten Bereiche des Stahlbauteils mit einem gasförmigen Fluid, beispielsweise Luft oder ein Schutzgas, wie beispielsweise Stickstoff auf.

In einer weiteren vorteilhaften Ausführungsform des Verfahrens erfolgt das Anblasen des zweiten oder der zweiten Bereiche durch Anblasen mit einem gasförmigen Fluid, wobei dem gasförmigen Fluid Wasser, beispielsweise in vernebelter Form, beigefügt ist. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den zweiten Bereichen erhöht. Mit der Verdampfung des Wassers auf dem Stahlbauteil wird eine große Wärmeabfuhr und ein hoher Energietransport erreicht.

Auch als zweiter Ofen kann beispielsweise ein Durchlaufofen oder ein Batchofen, beispielsweise ein Kammerofen, vorgesehen sein.

In einer weiteren bevorzugten Ausführungsform wird der zweite beziehungsweise werden die zweiten Bereiche über Wärmeleitung, beispielsweise durch das Inkontaktbringen mit einem Stempel oder mehreren Stempeln gekühlt, der beziehungsweise die eine deutlich niedrigere Temperatur als das Stahlbauteil aufweist oder aufweisen. Dazu kann der Stempel aus einem gut wärmeleitenden Werkstoff hergestellt sein und / oder direkt oder indirekt gekühlt sein. Auch eine Kombination der Kühlungsarten ist denkbar.

Es hat sich als vorteilhaft erwiesen, wenn in der Behandlungsstation Maßnahmen für die Verringerung der Temperaturverluste des ersten beziehungsweise der ersten Bereiche getroffen sind. Solche Maßnahmen können beispielsweise das Anbringen eines Wärmestrahlungsreflektors und/oder das Isolieren von Oberflächen der Behandlungsstation im Bereich des ersten beziehungsweise der ersten Bereiche sein.

Mit dem erfindungsgemäßen Verfahren und einer entsprechenden

Wärmebehandlungsvorrichtung, die nicht beansprucht wird, kann Stahlbauteilen mit jeweils einem oder mehreren ersten und/oder zweiten Bereichen, die auch komplex geformt sein können, wirtschaftlich ein entsprechendes Temperaturprofil aufgeprägt werden, da die unterschiedlichen Bereiche konturscharf sehr schnell auf die notwendigen Prozesstemperaturen gebracht werden können. Zwischen den beiden Bereichen sind klar konturierte Abgrenzungen der einzelnen Bereiche realisierbar und durch den geringen Temperaturunterschied wird der Verzug der Bauteile minimiert. Geringe Spreizungen im Temperaturniveau des Bauteils wirken sich vorteilhaft bei der weiteren Verarbeitung in der Presse aus. Die notwendigen Verweilzeiten für den zweiten Bereich beziehungsweise die zweiten Bereiche können beispielsweise in einem Durchlaufofen in Abhängigkeit von der Bauteillänge über die Einstellung der Fördergeschwindigkeit und der Auslegung der Ofenlänge realisiert werden. Eine Beeinflussung der Taktzeit der Wärmebehandlungsvorrichtung wird so minimiert, sie kann sogar gänzlich vermieden werden.

Erfindungsgemäß ist es mit dem gezeigten Verfahren und mit der entsprechenden Wärmebehandlungsvorrichtung, die nicht beansprucht wird, möglich, nahezu beliebig viele zweite Bereiche einzustellen, die innerhalb eines Stahlbauteils zudem jeweils untereinander noch unterschiedliche Festigkeits- und Dehnungswerte aufweisen können. Auch ist die gewählte Geometrie der Teilbereiche frei wählbar. Punkt- oder linienförmige Bereiche sind ebenso wie z.B. großflächige Bereiche darstellbar. Auch die Lage der Bereiche ist unerheblich. Die zweiten Bereiche können vollständig von ersten Bereichen umschlossen sein oder sich am Rand des Stahlbauteils befinden. Selbst eine vollflächige Behandlung ist denkbar. Eine besondere Orientierung des Stahlbauteils zur Durchlaufrichtung ist zum Zwecke des erfindungsgemäßen Verfahrens zur gezielten bauteilzonenindividuellen Wärmebehandlung eines Stahlbauteils nicht erforderlich. Eine Begrenzung der Anzahl der gleichzeitig behandelten Stahlbauteile ist allenfalls durch das Presshärtewerkzeug oder die Fördertechnik der gesamten Wärmebehandlungsvorrichtung gegeben. Die Anwendung des Verfahrens auf bereits vorgeformte Stahlbauteile ist ebenfalls möglich. Durch die dreidimensional ausgeformten Oberflächen bereits vorgeformter Stahlbauteile ergibt sich lediglich ein höherer konstruktiver Aufwand zur Darstellung der Gegenflächen.

Weiterhin ist es vorteilhaft, dass auch bereits vorhandene Wärmebehandlungsanlangen auf das erfindungsgemäße Verfahren adaptiert werden können. Hierzu muss bei einer konventionellen Wärmebehandlungsvorrichtung mit nur einem Ofen hinter diesem nur die Behandlungsstation und der zweite Ofen installiert werden. Je nach Ausgestaltung des vorhandenen Ofens ist es auch möglich, diesen zu teilen, so dass aus dem ursprünglichen einen Ofen der erste und der zweite Ofen entstehen.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 eine typische Temperaturkurve bei der Wärmebehandlung eines Stahlbauteils mit einem ersten und einem zweiten Bereich;
Fig. 2 eine thermische Wärmebehandlungsvorrichtung in einer Draufsicht als Schemazeichnung;
Fig. 3 eine weitere thermische Wärmebehandlungsvorrichtung in einer Draufsicht als Schemazeichnung;
Fig. 4 eine weitere thermische Wärmebehandlungsvorrichtung in einer Draufsicht als Schemazeichnung;
Fig. 5 eine weitere thermische Wärmebehandlungsvorrichtung in einer Draufsicht als Schemazeichnung;
Fig. 6 eine weitere thermische Wärmebehandlungsvorrichtung in einer Draufsicht als Schemazeichnung; und
Fig. 7 eine weitere thermische Wärmebehandlungsvorrichtung in einer Draufsicht als Schemazeichnung.

In der Fig. 1 ist eine typische Temperaturkurve bei der Wärmebehandlung eines Stahlbauteils 200 mit einem ersten Bereich 210 und einem zweiten Bereich 220 gemäß dem erfinderischen Verfahren. Das Stahlbauteil 200 wird im ersten Ofen 110 gemäß des schematisch eingezeichneten Temperaturlaufs ϑ_{200,110} während der Verweilzeit im ersten Ofen t₁₁₀ aufgeheizt auf eine Temperatur oberhalb der AC3- Temperatur. Anschließend wird das Stahlbauteil 200 mit einer Transferzeit t₁₂₀ in die Behandlungsstation 150 transferiert. Dabei verliert das Stahlbauteil Wärme. In der Behandlungsstation wird ein zweiter Bereich 220 des Stahlbauteils 200 schnell abgekühlt, wobei der zweite Bereich 220 schnell gemäß des eingezeichneten Verlaufs ϑ_{220,150} an Wärme verliert. Das Abkühlen endet nach Ablauf der Behandlungszeit t_{B}, die in Abhängigkeit der Dicke des Stahlbauteils 200, den gewünschten Materialeigenschaften und der Größe des zweiten Bereichs 220 nur einige wenige Sekunden beträgt. In erster Näherung ist dabei die Behandlungszeit t_{B} gleich der Verweilzeit t₁₅₀ in der Behandlungsstation 150. Der zweite Bereich 220 hat nun die Abkühlstopptemperatur ϑ₂ oberhalb der Martensitstarttemperatur M_{S} erreicht. Zeitgleich ist auch die Temperatur des ersten Bereichs 210 in der Behandlungsstation 150 gemäß des eingezeichneten Temperaturverlaufs ϑ_{210,150} gefallen, wobei der erste Bereich 210 sich nicht im Bereich der Abkühleinrichtung befindet. Nach Ablauf der Behandlungszeit t_{B} wird das Stahlbauteil 200 während der Transferzeit t₁₂₁ in den zweiten Ofen 130 transferiert, wobei es weiter an Wärme verliert, sofern seine Temperatur größer als die Innentemperatur ϑ₄ des zweiten Ofens 130 ist. Im zweiten Ofen 130 verändert sich die Temperatur des ersten Bereichs 210 des Stahlbauteils 200 gemäß dem schematisch eingezeichneten Temperaturverlauf ϑ_{210,130} während der Verweilzeit t₁₃₀, d.h. die Temperatur des ersten Bereichs 210 des Stahlbauteils 200 nimmt langsam weiter ab. Dabei kann die Temperatur des ersten Bereichs 210 des Stahlbauteils 200 unter die AC3- Temperatur fallen, was aber nicht zwingend erfolgen muss. Dahingegen steigt die Temperatur des zweiten Bereichs 220 des Stahlbauteils 200 gemäß dem eingezeichneten Temperaturverlauf ϑ_{220,130} während der Verweilzeit t₁₃₀ wieder an, ohne die AC3-Temperatur zu erreichen. Der zweite Ofen 130 verfügt über keine speziellen Vorrichtungen zur unterschiedlichen Behandlung der verschiedenen Bereiche 210, 220. Es wird lediglich eine Ofentemperatur ϑ₄, d.h. eine im Wesentlichen homogene Temperatur im gesamten Innenraum des zweiten Ofens 130, eingestellt, die zwischen der Austenitisierungstemperatur AC3 und der Abkühlstopptemperatur ϑ₂, beispielsweise zwischen 660°C und 850°C liegt. So nähern sich die verschiedenen Bereiche 210, 220 der Innentemperatur ϑ₄ des zweiten Ofens 130 an. Sofern die Temperaturverluste in dem ersten Bereich 210 während der Verweilzeit t₁₅₀ in der Behandlungsstation 150 für den zweiten Bereich 220 so niedrig sind, dass die Temperatur nicht niedriger als die Temperatur ϑ₄ des zweiten Ofens 130 fällt, nähert sich das Temperaturprofil ϑ_{210,130} des ersten Bereichs der Temperatur ϑ₄ des zweiten Ofens 130 von oben her an. Die Abkühlstopptemperatur ϑ₂ ist in dieser Ausführungsform niedriger als die gewählte Temperatur ϑ₄ des zweiten Ofens 130. Das Temperaturprofil ϑ_{220,130} des zweiten Bereichs nähert sich der Temperatur 94 des zweiten Ofens 130 von unten her an. Die Temperatur des Bereichs 210 fällt nicht unter die Gefügeumwandlungsstarttemperatur ϑ₁. Durch den geringen Temperaturunterschied zwischen den beiden Bereichen 210, 220 sind klar konturierte Abgrenzungen der einzelnen Bereiche 210, 220 realisierbar und der Verzug des Stahlbauteils 200 wird minimiert. Geringe Spreizungen im Temperaturniveau des Stahlbauteils 200 wirken sich vorteilhaft bei der weiteren Verarbeitung in dem Presshärtewerkzeug 160 aus. Die notwendige Verweilzeit t₁₃₀ für den zweiten Bereich 220 kann in Abhängigkeit von der Länge des Stahlbauteils über die Einstellung der Fördergeschwindigkeit und der Auslegung der Länge des zweiten Ofens 130 realisiert werden. Eine Beeinflussung der Taktzeit der Wärmebehandlungsvorrichtung 100 wird so minimiert, sie kann sogar gänzlich vermieden werden. Der erste Bereich 220 des Stahlbauteils 200 gibt im zweiten Ofen 130 Wärme ab. Der zweite Bereich 220 des Stahlbauteils 200 nimmt im zweiten Ofen 130 Wärme auf, wobei die Wärmeaufnahme durch die bei der Rekaleszenz des Gefüges im zweiten Bereich 220 des Stahlbauteils 200 freiwerdende Wärme eingeschränkt ist. Dies erfordert in der Summe nur einen relativ geringen Bedarf an Heizleistung im zweiten Ofen 130. Gegebenenfalls kann gänzlich auf eine zusätzliche Beheizung des zweiten Ofens 130 verzichtet werden. So ist dieser Behandlungsschritt besonders energieeffizient.

Nach Beendigung der Verweilzeit t₁₃₀ des Stahlbauteils 200 im zweiten Ofen 130 wird es während der Transferzeit t₁₃₁ in ein Presshärtewerkzeug 160 transferiert, wo es während der Verweilzeit t₁₆₀ umgeformt und gehärtet wird.

Fig. 2 zeigt eine Wärmebehandlungsvorrichtung 100, die nicht beansprucht wird, in 90°- Anordnung. Die

Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 131, die mit einer Positioniervorrichtung (nicht gezeigt) ausgerüstet ist. Die Hauptdurchflussrichtung knickt nun um im Wesentlichen 90° ab, um ein Presshärtewerkzeug 160 in einer Presse (nicht gezeigt) folgen zu lassen, in dem das Stahlbauteil 200 pressgehärtet wird. In Achsrichtung des ersten Ofens 110 und des zweiten Ofens 130 ist ein Behälter 161 angeordnet, in den Ausschussteile verbracht werden können. Der erste Ofen 110 und der zweite Ofen 120 sind bei dieser Anordnung bevorzugt als Durchlauföfen, beispielsweise Rollenherdöfen, ausgeführt.

Fig. 3 zeigt eine Wärmebehandlungsvorrichtung 100, die nicht beansprucht wird, in gerader Anordnung. Die

Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 131, die mit einer Positioniervorrichtung (nicht gezeigt) ausgerüstet ist. Weiter folgt in nun weiter gerader Hauptdurchflussrichtung ein Presshärtewerkzeug 160 in einer Presse (nicht gezeigt), in dem das Stahlbauteil 200 pressgehärtet wird. Im Wesentlichen in 90° zu der Entnahmestation 131 ist ein Behälter 161 angeordnet, in den Ausschussteile verbracht werden können. Der erste Ofen 110 und der zweite Ofen 120 sind bei dieser Anordnung ebenfalls bevorzugt als Durchlauföfen, beispielsweise Rollenherdöfen, ausgeführt.

Fig. 4 zeigt eine weitere Variante einer Wärmebehandlungsvorrichtung 100, die nicht beansprucht wird. Die Wärmebehandlungsvorrichtung 100 weist wieder eine Beladungsstation 101 auf, über die Stahlbauteile dem ersten Ofen 110 zugeführt werden. Der erste Ofen 110 ist bei dieser Ausführung wieder vorzugsweise als Durchlaufofen ausgebildet. Weiterhin weist die Wärmebehandlungsvorrichtung 100 die Behandlungsstation 150 auf, die in diesem Beispiel mit einer Entnahmestation 131 kombiniert ist. Die Entnahmevorrichtung 131 kann beispielsweise über eine Greifvorrichtung (nicht gezeigt) verfügen. Die Entnahmestation 131 entnimmt beispielsweise mittels der Greifvorrichtung die Stahlbauteile 200 aus dem ersten Ofen 110. Die Wärmebehandlung mit dem Abkühlen des zweiten beziehungsweise der zweiten Bereiche 220 wird durchgeführt und das Stahlbauteile beziehungsweise die Stahlbauteile 200 werden in einen im Wesentlichen um 90° zur Achse des ersten Ofens 110 angeordneten zweiten Ofen 130 einlegt. Dieser zweite Ofen 130 ist in diesem Beispiel vorzugsweise als Kammerofen, beispielsweise mit mehreren Kammern, vorgesehen. Nach Ablauf der Verweilzeit t₁₃₀ der Stahlbauteile 200 im zweiten Ofen 130 werden die Stahlbauteile 200 über die Entnahmestation 131 aus dem zweiten Ofen 130 entnommen und in ein gegenüberliegendes, in eine Presse (nicht gezeigt) eingebautes Presshärtewerkzeug 160 eingelegt. Dazu kann die Entnahmestation 131 über eine Positioniereinrichtung (nicht gezeigt) verfügen. In Achsrichtung des ersten Ofens 110 ist hinter der Entnahmestation 131 ein Behälter 161 angeordnet, in den Ausschussteile verbracht werden können. Die Hauptdurchflussrichtung D beschreibt bei diesem Beispiel eine Umlenkung von im Wesentlichen 90°. In diesem Beispiel ist kein zweites Positioniersystem für die Behandlungsstation 150 erforderlich. Darüber hinaus ist dieses Beispiel vorteilhaft, wenn in Achsrichtung des ersten Ofens 110 nicht ausreichend Platz beispielsweise in einer Produktionshalle zur Verfügung steht. Die Abkühlung der zweiten Bereiche 220 des Stahlbauteils 200 kann bei diesem Beispiel auch zwischen Entnahmestation 131 und zweiten Ofen 130 erfolgen, so dass es keiner ortsfesten Behandlungsstation 150 bedarf. Beispielsweise kann eine Abkühlvorrichtung, beispielsweise eine Blasdüse, in die Greifvorrichtung integriert sein. Die Entnahmevorrichtung 131 sorgt für den Transfer des Stahlbauteils 200 von dem ersten Ofen 1 10 in den zweiten Ofen 130 und in das Presshärtewerkzeug 160 beziehungsweise in den Behälter 161.

Auch bei diesem Beispiel kann die Position von Presshärtewerkzeug 160 und Behälter 161 vertauscht werden, wie in Fig. 5 zu sehen. Die Hauptdurchflussrichtung D beschreibt bei diesem Beispiel zwei Umlenkungen von im Wesentlichen 90°.

Ist der Platz für die Aufstellung der Wärmebehandlungsvorrichtung beschränkt, bietet sich eine Wärmebehandlungsvorrichtung, die nicht beansprucht wird, gemäß Fig. 6 an: Im Vergleich zu dem in Fig. 4 gezeigten Beispiel ist der zweite Ofen 130 in eine zweite Ebene oberhalb des ersten Ofens 110 versetzt. Auch bei diesem Beispiel kann die Abkühlung der zweiten Bereiche 220 des Stahlbauteils 200 ebenfalls zwischen Entnahmestation 131 und zweiten Ofen 130 erfolgen, so dass es keiner ortsfesten Behandlungsstation 150 bedarf. Erneut ist es vorteilhaft, den ersten Ofen 110 als Durchlaufofen und den zweiten Ofen 120 als Kammerofen, eventuell mit mehreren Kammern auszuführen.

In Fig. 7 schließlich ist ein letztes Beispiel einer Wärmebehandlungsvorrichtung, die nicht beansprucht wird, schematisch gezeigt. Im Vergleich zu dem in Fig. 6 gezeigten Beispiel sind die Positionen von Presshärtewerkzeug 160 und Behälter 161 vertauscht.

### Bezugszeichenliste:

- 100: Wärmebehandlungsvorrichtung
- 110: erster Ofen
- 130: zweiter Ofen
- 131: Entnahmestation
- 150: Behandlungsstation
- 160: Presshärtewerkzeug
- 161: Behälter
- 200: Stahlbauteil
- 210: erster Bereich
- 220: zweiter Bereich
- D: Hauptdurchflussrichtung
- M_{S}: Martensit-Starttemperatur
- t_{B}: Behandlungszeit
- t₁₁₀: Verweilzeit im ersten Ofen
- t₁₂₀: Transferzeit Stahlbauteil in Behandlungsstation
- t₁₂₁: Transferzeit Stahlbauteil in zweiten Ofen
- t₁₃₀: Verweilzeit im zweiten Ofen
- t₁₃₁: Transferzeit Stahlbauteil in Presshärtewerkzeug
- t₁₅₀: Verweilzeit in Behandlungsstation
- t₁₆₀: Verweilzeit im Presshärtewerkzeug
- ϑ₁: Gefügeumwandlungsstarttemperatur
- ϑ₂: Abkühlstopptemperatur
- ϑ₃: Innentemperatur erster Ofen
- ϑ₄: Innentemperatur zweiter Ofen
- ϑ_{200,110}: Temperaturverlauf des Stahlbauteils im ersten Ofen
- ϑ_{210,150}: Temperaturverlauf des ersten Bereichs des Stahlbauteils in der Behandlungsstation
- ϑ_{220,150}: Temperaturverlauf des zweiten Bereichs des Stahlbauteils in der Behandlungsstation
- ϑ_{210,130}: Temperaturverlauf des ersten Bereichs des Stahlbauteils im zweiten Ofen
- ϑ_{220,130}: Temperaturverlauf des zweiten Bereichs des Stahlbauteils im zweiten Ofen
- ϑ_{200,160}: Temperaturverlauf des Stahlbauteils in dem Presshärtewerkzeug

## Patentansprüche

1. Verfahren zur gezielten bauteilzonenindividuellen Wärmebehandlung eines Stahlbauteils (200), wobei in dem Stahlbauteil (200) in einem oder mehreren ersten Bereichen (210) ein vorrangig austenitisches Gefüge einstellbar ist, aus dem durch Abschrecken ein mehrheitlich martensitisches Gefüge darstellbar ist, und in einem oder mehreren zweiten Bereichen (220) ein mehrheitlich bainitisches Gefüge eingestellt wird,
wobei das Stahlbauteil (200) zunächst in einem ersten Ofen (110) auf eine Temperatur oberhalb der AC3-Temperatur aufgeheizt wird, das Stahlbauteil (200) anschließend in eine Behandlungsstation (150) transferiert wird, wobei es während des Transfers abkühlen kann, und in der Behandlungsstation (150) die ein oder mehreren zweiten Bereiche (220) des Stahlbauteils (200) während einer Behandlungszeit t_{B} auf eine Abkühlstopptemperatur ϑ₂ abgekühlt werden,
**dadurch gekennzeichnet, dass** das Stahlbauteil anschließend in einen zweiten Ofen transferiert wird, wobei im zweiten Ofen eine Ofentemperatur eingestellt ist, so dass sich die verschiedenen Bereiche (210,220) des Stahlbauteils (200) der Ofentemperatur des zweiten Ofens annähern, wobei im zweiten Ofen der eine oder die mehreren ersten Bereiche (210) bis auf eine Temperatur oberhalb der Gefügeumwandlungsstarttemperatur ϑ₁ des Stahlbauteils (220), ab der Gefügeumwandlungen aus dem austenitischen Gefüge starten können, abkühlen, und wobei die Temperatur des einen oder der mehreren zweiten Bereiche (220) wieder auf eine Temperatur unterhalb der AC3-Temperatur ansteigt.

2. Verfahren nach Anspruch 1, wobei die Abkühlstopptemperatur ϑ₂ oberhalb der Martensitstarttemperatur M_{S} gewählt wird.

3. Verfahren nach Anspruch 1, wobei die Abkühlstopptemperatur ϑ₂ unterhalb der Martensitstarttemperatur M_{S} gewählt wird.

4. Verfahren nach einem der vorherigen Ansprüche,
wobei die die Wiedererwärmung des oder der zweiten Bereiche (220) im zweiten Ofen durch Wärmezufuhr unterstützt wird.

5. Verfahren nach einem der vorherigen Ansprüche,
wobei die Innentemperatur im zweiten Ofen ϑ₄ größer der Abkühlstopptemperatur ϑ₂ ist.

## Claims

1. Method for heat treating a steel component (200) in a targeted manner in individual component zones, it being possible for a predominantly austenitic structure to be produced in the steel component (200) in one or more first regions (210), from which structure a predominantly martensitic structure can be produced by quenching, and a predominantly bainitic structure being used in one or more second regions (220),
the steel component (200) first being heated in a first furnace (110) to a temperature above the AC3 temperature, the steel component (200) then being transferred to a treatment station (150), where it can cool down during the transfer, and in the treatment station (150) the one or more second regions (220) of the steel component (200) being cooled to a cooling stop temperature ϑ₂ during a treatment time t_{B}, **characterized in that** the steel component is then transferred to a second furnace, in the second furnace a furnace temperature being set so that the different regions (210, 220) of the steel component (200) approach the furnace temperature of the second furnace, in the second furnace the one or more first regions (210) cooling to a temperature above the structural transformation start temperature ϑ₁ of the steel component (220), from which temperature structural transformations from the austenitic structure can start, and the temperature of the one or more second regions (220) rising again to a temperature below the AC3 temperature.

2. Method according to claim 1,
wherein the cooling stop temperature ϑ₂ is selected so as to be above the martensite start temperature Mₛ.

3. Method according to claim 1,
wherein the cooling stop temperature ϑ₂ is selected so as to be below the martensite start temperature Mₛ.

4. Method according to any of the preceding claims,
wherein the reheating of the second region or regions (220) in the second furnace is assisted by supply of heat.

5. Method according to any of the preceding claims,
wherein the internal temperature in the second furnace ϑ₄ is greater than the cooling stop temperature ϑ₂.

## Revendications

1. Procédé de traitement thermique spécifique à une zone de composant ciblée d'un composant en acier (200), une structure sensiblement austénitique pouvant être réglée dans le composant en acier (200) dans une ou plusieurs premières zones (210), une structure majoritairement martensitique pouvant être représentée par trempe à partir de ladite structure sensiblement austénitique, et une structure majoritairement bainitique étant réglée dans une ou plusieurs secondes zones (220),
dans lequel le composant en acier (200) est d'abord chauffé dans un premier four (110) à une température supérieure à la température AC3, le composant en acier (200) est ensuite transféré vers une station de traitement (150), le composant en acier pouvant refroidir pendant le transfert, et l'une ou les secondes zones (220) du composant en acier (200) étant refroidies à une température d'arrêt de refroidissement ϑ₂ pendant un temps de traitement t_{B} dans la station de traitement (150),
**caractérisé en ce que** le composant en acier est ensuite transféré vers un second four, une température de four étant réglée dans le second four de sorte que les différentes zones (210, 220) du composant en acier (200) approchent la température de four du second four, l'une ou les premières zones (210) refroidissant à une température supérieure à la température de début de transformation structurelle ϑ₁ du composant en acier (220) dans le second four, à partir de laquelle température peuvent débuter des transformations structurelles de la structure austénitique, et la température de l'une ou des secondes zones (220) remontant de nouveau à une température inférieure à la température AC3.

2. Procédé selon la revendication 1,
dans lequel la température d'arrêt de refroidissement ϑ₂ est choisie au-dessus de la température de début de martensite Ms.

3. Procédé selon la revendication 1,
dans lequel la température d'arrêt de refroidissement ϑ₂ est choisie en dessous de la température de début de martensite Mₛ.

4. Procédé selon l'une des revendications précédentes,
dans lequel le réchauffage de la ou des secondes zones (220) dans le second four est assisté par un apport de chaleur.

5. Procédé selon l'une des revendications précédentes,
dans lequel la température interne dans le second four ϑ₄ est supérieure à la température d'arrêt de refroidissement ϑ₂.
